# EUROPÄISCHE PATENTSCHRIFT

(11) **EP 0 065 996 B1**
(45) Veröffentlichungstag und Bekanntmachung des Hinweises auf die Patenterteilung: **22.08.1984**
(21) Anmeldenummer: 81104107.8
(22) Anmeldetag: 29.05.1981
(51) Int. Cl.: B22C 9/06, B22D 25/04, H01M 4/84

(54) **Keramikauskleidung für Metallgiessformen und ein Verfahren zu ihrer Herstellung**
Ceramic lining for metal moulds and method of making the same
Garnissage céramique pour moules métalliques et son procédé de fabrication

(43) Veröffentlichungstag der Anmeldung: 08.12.1982
(73) Patentinhaber: Rosenthal Technik AG, D-8672 Selb/Bayern (DE)
(72) Erfinder: Schindler, Stefan Dr. rer. nat. Dipl.-Chem., D-8672 Selb/Bayern (DE); Wedemeyer, Reinhard Keramik-Ing. grad., D-8591 Waldershof (DE); Schelter, Heinrich Keramik-Ing. grad., D-8672 Selb/Bayern (DE)

## Beschreibung

Die Erfindung bezieht sich auf Auskleidungen für Metallgiessformen aus keramischem Material zur Erzeugung von flachen Metallkörpern, die als Negativform in die jeweiligen Teile einer Metallgiessform eingesetzt sind. Die Erfindung betrifft auch ein Verfahren zur Herstellung der Auskleidungen für Metallgiessformen gemäss Oberbegriff von Anspruch 3. Mit der erfindungsgemässen Massnahme wird bezweckt, die Strukturen flacher Metallkörper zu optimieren, d.h., die Teile sollen dünner und gleichmässiger sein, insbesondere, da die Fertigung von Akkumulatorengitter stets unter dem Gesichtspunkt der Kostensenkung und der . Verbesserung der Leistung erfolgt. Für besonders dünne Auskleidungen eignen sich keramische Folien, die durch Giessen hergestellt werden.

Ein Verfahren zur Herstellung solcher Gitter, insbesondere aus Blei oder Bleilegierungen für elektrische Akkumulatorplatten, geht aus der FR-A Nr. 2069572 hervor, wobei die Oberflächen der Form, die mit der Schmelze in Kontakt stehen, aus Siliziumnitrid bestehen. Solcher Art keramische Auskleidungen werden in der Form durch metallische Stützplatten fixiert, die aus Gusseisen bestehen. Unter anderem wird das keramische Material zu einer Negativform gepresst und gesintert, wobei die Negativformen in die jeweiligen Teile der Giessform eingesetzt sind. Diese keramischen Auskleidungen sind aber relativ dick, so dass eine Wärmeabfuhr der Schmelze nur sehr langsam erfolgt, wodurch eine Produktion in hohen Stückzahlen behindert wird. Auch eine gleichmässige Kühlung ist durch die beschriebenen Massnahmen nicht möglich. Diesen Nachteil versucht man zu beheben, indem man eine dünne Metallfolie mit hoher Wärmeleitfähigkeit zwischen den erwähnten Teilen aus Siliciumnitrid und den Stützplatten aus Gusseisen legt.

Aufgabe der Erfindung ist daher, eine mehrteilige keramische Auskleidung für Metallgiessformen der eingangs genannten Art zu schaffen, die für einen schnellen Wärmeabfluss der Schmelzenergie sorgt. Dabei soll die keramische Auskleidung leicht und schnell auswechselbar sein und die Qualität des Abgusses hinsichtlich einer gleichmässigen und dünneren Struktur verbessern. Eine weitere Aufgabe der Erfindung ist die Angabe eines zweckmässigen Herstellungsverfahrens mittels keramischer Folien für derartige Auskleidungen von Metallgiessformen.

Diese Aufgabe ist gemäss Kennzeichenteil von Anspruch 1 gelöst; in verfahrenstechnischer Hinsicht werden die in Anspruch 3 enthaltenen Merkmale zur Lösung der gestellten Aufgabe vorgeschlagen.

Ausgestaltungen der Erfindung ergeben sich aus den abhängigen Patentansprüchen.

Es sei noch bemerkt, dass neben der guten Temperaturwechselbeständigkeit des hier ausgewählten keramischen Werkstoffes Aluminiumtitanat durch die Nichtbenetzbarkeit dieses Werkstoffes durch Blei, Bleilegierungen und andere für die Metallkörperherstellung in Betracht kommende Metalle und Metallegierungen ein Ankleben der gegossenen Metallkörper an der Giessform vermieden wird. Insgesamt ist festzustellen, dass bei Verwendung von keramischen Auskleidungen die Metallgiessformen kostengünstiger herstellbar sind, da das Kopierfräsen der negativen Gitterstruktur bzw. die Nachbearbeitung der Metallgiessform nicht mehr notwendig ist. Die Keramikauskleidungen selbst lassen sich leicht und schnell auswechseln; die Formtreue der Keramik bringt eine Kapazitätserhöhung der Giessanlage mit sich. Dieser Aspekt ist besonders wichtig im Hinblick auf die derzeitigen Bemühungen, diese Gitterstrukturen zu optimieren, d.h. sie dünner und gleichmässiger herzustellen.

Die Herstellung der Keramikauskleidung erfolgt bezüglich der Folienherstellung, des Schneidens/Stanzens und des Sinterns nach bekannten Verfahren. Die Keramikfolien werden nach dem Doctor-Blade-Verfahren hergestellt, wobei die Folienstärke zwischen 0,4 bis 1,2 mm beträgt. Je nach den Erfordernissen-stärke und Struktur der Keramikauskleidung - können einzelne Folienlagen vor oder nach dem Prägen zusammenlaminiert werden. Unter Laminieren wird das Verbinden einzelner Folien unter Druck und gegebenenfalls Temperatur mittels eines Laminiermittels verstanden, das im wesentlichen die gleiche Zusammensetzung wie das Folienmaterial selbst hat. Das Prägen der Einzelfolien oder Folienpakete erfolgt erfindungsgemäss mittels einer heizbaren Matrize mit einem Druck von 5 bis 100 bar und Temperaturen von 20 bis 120° C. Das Ausheizen der organischen Bestandteile erfolgt erfindungsgemäss anschliessend bei ca. 300 bis 500° C. Bei Keramikauskleidungen, die einer Nachbearbeitung bedürfen, erfolgt ein Vorsintern des geprägten Laminats bei ca. 1000 bis 1100° C. Mit diesem Verfahren wird in höchst vorteilhafter Weise erreicht, dass ein Schlichten bzw. Auftragen einer thermischen Schutzschicht auf die Metallgiessform nicht mehr notwendig ist, die beim Stand der Technik häufig zu Fehlern bei der Produktion von Metallgittern führte. Ausserdem fällt das Säubern weg, wenn die Schutzschicht beschädigt ist oder sich im Laufe der Zeit verschlissen hat. Durch die erfindungsgemäss hergestellten Keramikauskleidungen ergibt sich auch eine Verringerung des Ausschusses und damit wesentliche Verbesserung der Wirtschaftlichkeit des Verfahrens, indem die verwendeten Keramiken von Blei und dessen Legierungen wie auch anderen für die Gitterherstellung in Frage kommenden Metallen und -legierungen nicht benetzt werden. Auch jede beliebige Gitterstruktur ist auf einfachste Weise durch Prägen herstellbar.

Ein Ausführungsbeispiel der Erfindung wird anhand der Zeichnungen dargestellt und im folgenden näher beschrieben. Es zeigen:
Fig. 1 : Keramikauskleidung für die Giessform in Draufsicht.
Fig. 2: Schnitt gemäss der Linie A- B gemäss den Ausführungsformen mit gerippter Rückwand.
Fig. 3: Schnitt gemäss der Linie A-B, wobei die Rückwand Kühlkanäle aufweist.
Fig. 4: Gesamtansicht der Giessform mit eingelegten Keramikauskleidungen.

Die in Fig. 1 dargestellte keramische Negativform 1 wird entweder durch Prägen einer Folie oder durch Trockenpressen eines keramischen Granulats hergestellt. Für besondere Anwendungsfälle, z.B. für die Herstellung von Gittern für Akkumulatoren, weist sie eine rechtwinkelige Form auf. Die Dicke der Keramikauskleidung liegt über 0,5 mm. Eine Änderung der gewinkelten Form entweder in eine Kreis- oder Ellipsenform ist ohne weiteres möglich, indem lediglich die Prägevorrichtung modifiziert wird. Die Negativform 1 beinhaltet dabei drei Randseiten 2 sowie ein Oberteil 3, von dem hier der Einguss erfolgt. Auf der späteren Giessseite befinden sich zahlreiche Vertiefungen 12, die später die Gitterstruktur des gegossenen Gegenstandes 11 ergeben sowie Vorsprünge 4, die die Öffnungen des späteren Gitters ergeben. Die Vorsprünge 4 weisen gegebenenfalls Spaltöffnungen 5 auf, damit während des Giessvorganges die Luft entweichen kann. Die Vertiefungen 12 haben je nach Struktur des herzustellenden Gitters einen halbrunden oder eckigen Querschnitt, wobei die Tiefe dieser Vertiefungen 12 die Hälfte der Stärke des herzustellenden Gitters beträgt, z.B. 0,6 mm beim Rahmen bzw. 0,4 mm beim Gitternetzwerk.

Zwei Variationen der Ausführungsform ergeben sich aus dem Schnitt längs der Linie A-B der Fig. 1. In Fig. 2 sind nicht nur die Vertiefungen 12 und Erhöhungen 4 auf der Giessseite zu sehen, sondern auch die rippenförmige Struktur 8 der Rückwand. Die rippenförmige Struktur mit einer Breite z.B. von 0,7 bis 2 mm, einer Rippenhöhe z.B. bis 1,5 mm und einem Rippenabstand von z.B. 1,5 bis 5 mm dient zur Oberflächenvergrösserung und damit zur besseren Wärmeableitung wie auch zusätzlich als Positionierungshilfe beim Einpassen der Keramikauskleidung in die Metallgiessform 6, 7.

In Fig. 3 dagegen weist die Rückwand Kühlkanäle 9 zur unmittelbaren Kühlung des gegossenen Metallkörpers nach dem Giessen auf. Die Abmessungen der Kanäle betragen z.B. 0,4 x 0,4 mm bis 2 x 2 mm, die Stegbreite zwischen den einzelnen Kanälen z.B. 0,4 bis 1 mm.

Die Giessform für die Herstellung eines metallischen Gitters ist in Fig. 4 dargestellt. Die Giessform besteht aus einer geteilten metallischen äusseren Form 6, 7, in der die geteilten keramischen Negativformen 1 eingesetzt sind. Das flüssige Metall läuft über den Eingusstrichter 10 in die gegebenenfalls vorgewärmte, mit Keramik ausgekleidete Negativform 1. Die keramischen Negativformteile 1 können auch mehrere Stifte, Löcher oder eingeprägte Vertiefungen aufweisen, so dass eine genaue Positionierung der Keramikauskleidung in der Giessform möglich ist. Nach dem Erstarren wird die Metallgiessform geöffnet und der Metallkörper entnommen.

Die Herstellung der erfindungsgemässen Keramikauskleidung erfolgt teilweise nach bekannten Verfahren. Sie umfasst folgende Verfahrensschritte: die Masseaufbereitung, die Folienherstellung nach dem Doctor-Blade-Verfahren, das Stanzen/ Schneiden der Folien auf die erforderlichen Abmessungen, das Zusammenlaminieren der einzelnen Folien bis zur erforderlichen Stärke der Keramikauskleidung, das Prägen der Folie, das Ausheizen der organischen Bestandteile und das Sintern. Ist ausser dem Prägevorgang noch eine weitere Bearbeitung erforderlich, wird nach dem Ausheizen vorgesintert, bearbeitet und dann erst gesintert.

Der Feststoffgehalt der Giessmasse für die Aluminiumtitanatfolie beträgt zwischen 60 bis 95 Gew.-%, der Anteil der organischen Bestandteile wie Weichmacher, Plastifizierungs- und Bindemittel entsprechend 40 bis 50 Gew.-%. Bei der Auswahl der Ausgangsrohstoffe ist darauf zu achten, ob lösungsmittelhaltige Folien oder Wasserfolien hergestellt werden. Bei lösungsmittelhaltigen Folien, die z.B. mit Trichloräthylenäthanol als Lösungsmittel und Polyvinylbutyral als Bindemittel hergestellt sind, ist es notwendig, die Folien vor dem Prägen mit einer Lösung ungesättigter Carbonsäuren oder mit ölhaltigen Flüssigkeiten zu weichen. Das Prägen selbst erfolgt mit einer Matrize bei Temperaturen zwischen 20 und 120° C und Drücken zwischen 5 und 100 bar. Beim oben erwähnten Beispiel erfolgt dieser Verfahrensschritt bei 20° C und 30 bar. Das Verhältnis von Prägetiefe zu Folienstärke hängt im wesentlichen von der Zusammensetzung der Folie ab, kann aber beispielsweise 3:1 betragen. Beim Prägevorgang werden auch die entsprechenden Positionierungshilfen mit erzeugt.

Das Ausbrennen der organischen Bestandteile erfolgt bei Temperaturen zwischen 300 bis 500° C, wobei das zu wählende Temperatur-Zeit-Programm von der Art und Menge der verwendeten organischen Bestandteile bestimmt wird. Der Sinterprozess erfolgt bei Temperaturen zwischen 1300 und 1500°C, bei Aluminiumtitanat beispielsweise zwischen 1300 und 1400° C.

Diese beschriebene Keramikauskleidung weist im wesentlichen eine flache Rückseite auf. Soll die Oberfläche der Rückseite vergrössert werden, um den Wärmeabfluss nach dem Giessvorgang zu verbessern, können beim Prägen der Negativform gleichzeitig Rippen auf der Rückseite erzeugt werden, indem der glatte Oberstempel der Matrize durch einen Stempel mit der entsprechenden Rippenstruktur ersetzt wird. Die Erzeugung von kanalförmigen Strukturen auf der Rückseite der Keramikauskleidung zur indirekten Kühlung des gegossenen Metallkörpers erfolgt in analoger Weise, jedoch muss hier eine zweite geprägte Folie mit Rippenstruktur und glatter Rückseite hergestellt werden, die dann anschliessend mit der geprägten Folie, die die Negativform und die Rippenstruktur auf der Rückseite aufweist, zusammenlaminiert wird. Nach diesem Vorgang werden dann die organischen Bestandteile ausgeheizt und die Keramikkomponenten wie beschrieben gesintert.

## Patentansprüche

1. Auskleidungen (1) für Metallgiessformen (6, 7) aus keramischem Material, zur Erzeugung von flachen Metallkörpern, die als Negativform in die jeweiligen Teile einer Metallgiessform (6, 7) eingesetzt sind, dadurch gekennzeichnet, dass die Negativform der Auskleidung (1) an der Rückwand eine rippenartige Struktur (8) besitzt und Kühlkanäle (9) aufweist.

2. Auskleidungen für Metallgiessformen nach Anspruch 1, dadurch gekennzeichnet, dass als keramischer Werkstoff Aluminiumtitanat verwendet ist.

3. Verfahren zur Herstellung von Auskleidungen (1) für Metallgiessformen (6, 7) aus keramischem Material gemäss einem der Ansprüche 1 oder 2, wobei eine keramische Folie gegossen wird, die Folien auf Rohmass gestanzt oder geschnitten werden und nach der Formgebung bei 1300 bis 1500° C gesintert werden, dadurch gekennzeichnet, dass die Folien in einer Matrize bei 20 bis 120° C und einem Druck von 5 bis 100 bar geprägt werden und danach die organischen Bestandteile wie Binder, Plastifizierungsmittel und Weichmacher der Folie bei 300 bis 500° C ausgebrannt werden.

4. Verfahren zur Herstellung von Auskleidungen für Metallgiessformen nach Anspruch 3, dadurch gekennzeichnet, dass die auf Lösungsmittelbasis hergestellte keramische Folie vor dem Prägen in einer Öl- oder einer ungesättigte Carbonsäuren enthaltenden Lösung geweicht wird.

## Claims

1. Linings (1) for metal casting moulds (6,7) of ceramic material for the production of flat metal bodies, which are set as negative shapes in the respective parts of a metal casting mould (6, 7), characterised in that the negative shape of the lining (1) has a rib-like structure (8) on the rear wall and has cooling channels (9).

2. Linings for metal casting moulds as claimed in Claim 1, characterised in that aluminium titanate is used as the ceramic material.

3. Method of producing linings (1) for metal casting moulds (6, 7) of ceramic material as claimed in Claim 1 or 2 in which a ceramic foil is cast, the foils are punched or cut to rough size and are centered after shaping at 1,300 to 1,500° C, characterised in that the foils are stamped in a matrix at 20 to 120° C and a pressure of 5 to 100 bar and thereafter the organic components of the foil such as binder, plasticising agent and softener are burnt out at 300 to 500° C.

4. Method of producing linings for metal casting moulds as claimed in Claim 3, characterised in that the ceramic foil which is produced on a solvent basis is softened before the stamping in a solution containing oil or an unsaturated carbonic acid.

## Revendications

1. Garnissage en matière céramique (1 ) pour moules de fonderie métalliques (6, 7) pour la production de corps métalliques plats, qui est inséré comme moule négatif dans les parties respectives de tels moules de fonderie métalliques (6, 7), caractérisé en ce que le moule négatif du garnissage (1 ) possède sur sa paroi arrière une structure nervurée (8) et présente des canaux de refroidissement (9).

2. Garnissage pour moules de fonderie métalliques selon la revendication 1, caractérisé en ce qu'on utilise comme matériau céramique du titanate d'aluminium.

3. Procédé de fabrication de garnissages en matière céramique (1) pour moules de fonderie métalliques (6, 7) suivant l'une des revendications 1 ou 2, selon lequel une feuille céramique est coulée, les feuilles sont estampées ou découpées à la dimension brute et sont frittées après le façonnage à 1300-1500° C, caractérisé en ce qu'on matrice les feuilles dans une matrice à 20-120° Cet sous une pression de 5 à 100 bar, puis on fait brûler les constituants organiques tels que liants, agents de plastification et ramollissants de la feuille à 300-500° C.

4. Procédé de préparation de garnissage pour moules de fonderie métalliques suivant la revendication 3, caractérisé en ce que la feuille céramique fabriquée à base de solvants est ramollie avant le matriçage dans une solution contenant une huile ou des acides carboxyliques insaturés.
